# EUROPÄISCHE PATENTSCHRIFT

(11) **EP 0 087 740 B1**
(45) Veröffentlichungstag und Bekanntmachung des Hinweises auf die Patenterteilung: **15.10.1986**
(21) Anmeldenummer: 83101733.0
(22) Anmeldetag: 23.02.1983
(51) Int. Cl.: D06P 5/20, D06B 19/00

(54) **Verfahren zum kontinuierlichen Färben von textilen Warenbahnen**
Process for the continuous dyeing of textile materials in web form
Procédé de teinture continue de bandes textiles

(30) Priorität: 26.02.1982 DE 3206895
(43) Veröffentlichungstag der Anmeldung: 07.09.1983
(73) Patentinhaber: HOECHST AKTIENGESELLSCHAFT, 65926 Frankfurt am Main (DE)
(72) Erfinder: von der Eltz, Hans-Ulrich, Dr., D-6000 Frankfurt am Main 50 (DE)

## Beschreibung

Die vorliegende Erfindung betrifft ein kontinuierliches Verfahren zum Färben von textilen Warenbahnen, wobei man die Warenbahn mit einer wäßrigen Flotte, die gelöste und/oder dispergierte Farbstoffe enthält, bei einer Temperatur zwischen 20 und 95°C imprägniert, abguetscht und die Farbstoffe in einem Dampf-/Luft-Gemisch fixiert, dadurch gekennzeichnet, daß die imprägnierte Warenbahn vor der Farbstoff-Fixierung nicht zwischengetrocknet wird, die Trockentemperatur des Dampf-/Luft-Gemisches zwischen 110 und 140°C gehalten wird, der Dampfgehalt des Dampf-/Luft-Gemisches so bemessen wird, daß die Naßtemperatur der feuchten Warenbahn zwischen 50 und 95°C liegt und die Fixierzeit mindestens 20 Sekunden beträgt.

Bekannt sind Klotz-Trocknungs- und Klotz-Thermofixier-Verfahren, die in den allermeisten Fällen am vorgetrockneten Textilgut vorgenommen werden. Falls feuchtes Textilgut zum Farbstoff-Fixierungsprogramm eingesetzt wird, wird dieses beim Eintreten in das Wärmebehandlungsfeld getrocknet. Als eine Variante des Trockenfixierverfahrens hat man auch schon die Trocknungsgeschwindigkeit durch Regelung des Dampfgehaltes im Trocknungsmedium beeinflußt (DE-A-25 52 562). Viel Energie wird sowohl beim Trocknen als auch beim Thermofixieren verbraucht. Ein weiterer Nachteil hierbei ist die während des Trocknungsvorganges stattfindende Migration, die zu unegalen Färbungen führen kann.

Bekannt sind auch Klotz-Dämpf-Verfahren, die gleichgültig, ob sie als Ein- oder Zweibadverfahren Anwendung finden, sehr energieaufwendig sind. Bei den Zweibad-Klotz-Dämpf-Verfahren wird nach der Farbstoffimprägnierung zunächst getrocknet; anschließend werden in einem zweiten Klotzprozeß die Fixierchemikalien aufgebracht, weshalb man diese Verfahren auch als Chemical-Pad-Steam-Verfahren bezeichnet, Diese Verfahren sind noch energieaufwendiger, weil das Textilgut sowohl getrocknet als auch gedämpft wird. Das erfolgt bei 103-105°C. Auch beim Einbad-Klotz-Dämpf-Verfahren erfolgt eine Zwischentrocknung, weshalb hierfür die gleichen Nachteile eines hohen Energieverbrauches gelten. Beim sogenannten Einbad-Naßdämpf-Verfahren fährt man mit einer klotz-nassen Ware in den Dämpfe bei 103-105°C, wodurch sich eine hohe Menge Dampf auf dem Textilgut kondensiert. Das Verfahren findet wegen der hohen Ausbeuteverluste in erster Linie nur bei Küpen-, Schwefelküpen- und Schwefel-Farbstoffen Anwendung. Die Energieverluste in Dämpfer bei leichtem Überdruck sind wegen der Luftfreiheit hoch, vor allem auch bei den Stillstands- und Aufheizzeiten.

Die gestellte Aufgabe war somit, die vorstehend genannten Nachteile zu vermeiden, eine gute Farbstoff-Fixierung mit einer guten Durchfärbung zu ermöglichen und bei hohen Produktionsgeschwindigkeiten nach einem dennoch energiesparenden Verfahren arbeiten zu können. Diese Aufgabe wird durch das erfindungsgemäße Verfahren, wie eingangs beschrieben, gelöst. Die Fixierung der Farbstoffe bei einer Temperatur von 50-95°C des feuchten Gewebes (sogenannte "Naßtemperatur") erfolgt über einen Zeitraum von mindestens 20 Sekunden und in der Regel von nicht mehr als 200 Sekunden. Jedoch kann in Einzelfällen, in Abhängigkeit von angewandtem Farbstoff bzw. zu färbendem Textilmaterial die erforderliche Fixierzeit auch mehr als 200 Sekunden betragen. Der genannte Temperaturbereich von 50-95°C des feuchten Gewebes wird durch das mengenverhältnis von Wasserdampf und Luft im Dampf/ Luft-Gemisch bestimmt. Die Temperatur der feuchten Gewebebahn entspricht der Temperatur eines feuchtgehaltenen Thermometers in dem vorhandenen Dampf-/Luft-Gemisch. Nach demselben Prinzip arbeiten Psychrometer zur Bestimmung des Luftgehalts in einem Dampf-/Luft-Gemisch. Die Temperatur des Dampf-/Luft-Gemisches von 110-140°C (sogenannte "Trockentemperatur") wird mit einem trockenen Thermometer gemessen.

Die Vorteile des erfindungsgemäßen Verfahrens liegen einmal darin, daß der Trocknungsvorgang entfällt. Da die Farbstoff-Fixierung bei 50-95°C stattfindet, braucht zum anderen nicht mehr für eine völlige Luftfreiheit im Fixierraum gesorgt zu werden.

Apparativ wird für die Praxis zweckmäßigerweise eine mit zusätzlichen Infrarot-Strahlern bestückte Hotflue für das erfindungsgemäße Färbeverfahren eingesetzt, die außerdem die Möglichkeit für eine Dampfinjektion bietet. Weil die Infrarot-Strahler innerhalb der Fixierkammer angebracht sind, geht die durch diese Strahler zugeführte Energie nicht verloren. Die Dampfzufuhr erfolgt vorteilhafterweise an der Ansaugseite der Luft.

Gegenüber einem Klotz-Dämpf-Verfahren, gleichgültig, ob es sich um ein Einbad-Naßdämpf-Verfahren oder um ein Chemical Pad/Steam-Verfahren handelt, ist beim erfindungsgemäßen Verfahren der Dampfverbrauch wesentlich geringer. Außerdem ist kein Überdruck erforderlich. Während der Farbstoff-Fixierung erfolgt praktisch keine Trocknung der Ware. Eine Kondensation und damit eine Erhöhung der Wassermenge findet wegen der in der Fixierkrammer zusätzlich angebrachten IR-Strahler auch nicht statt.

Der Vorteil beim Aufheizen der angewandten Apparatur, beispielsweise einer Hotflue, liegt vor allem darin, daß die Metallteile der Apparatur mit Heißluft vorgewärmt werden, bevor die Dampfinjektion beginnt. Hierdurch wird eine Kondensation des Dampfes an den kalten Metallteilen vermieden, wodurch nicht zuletzt auch die Wassertropfgefahr wesentlich verringert wird. Da bei der Farbstoff-Fixierung bei einer Naßtemperatur von 95°C oder darunter gearbeitet wird, liegt ein Dampf-/Luft-Gemisch vor. Bei einer Naßtemperatur von etwa 80°C liegt der Dampfgehalt innerhalb der Fixierkammer unter 30 Vol.-%.-Hierdurch kann beispielsweise auf die Verwendung von Edelstahl verzichtet werden, was sich für den Bau von Fixierapparaturen für das erfindungsgemäße Färbeverfahren besonders kostengünstig auswirkt.

Die Dampfinjektion zur Herstellung des gewünschten Dampf-/Luft-Verhältnisses kann in bekannter Weise durch ein Psychrometer sehr genau gesteuert werden, wodurch nur wenig Dampf verbraucht wird. Weil die Ware praktisch nicht trocknen kann, findet auch keine Farbstoffmigration statt und eine optimale Durchfärbung ist das Ergebnis.

Die Vorteile des neuen Verfahrens liegen hauptsächlich in der Einsparungsmöglichkeit für Energie begründet, da man mit einem geringeren Dampfanteil arbeitet im Vergleich zu einem Arbeiten in einem Dämpfer bei 100-105°C. Bei 95°C Naßtemperature und 130°C Trockentemperatur wird eine Luftfreiheit von etwa 95 Vol.-% erzielt, was selbst für viele Farbstoffe, die in Gegenwart von Reduktionsmitteln fixiert werden, d.h. oxydationsempfindlich gegenüber Luftsauerstoff sind, ausreichend ist.

Nach dem erfindungsgemäßen Verfahren können folgende Farbstoffe eingesetzt werden: Reaktivfarbstoffe, Säurefarbstoffe, 1:2-Metallkomplexfarbstoffe, Leuco Küpenester-Farbstoffe, Dispersionsfarbstoffe, kationische Farbstoffe und lösliche Schwefelfarbstoffe.

Bei den Reaktivfarbstoffen auf Cellulosefasern können verschiedene Arten alkalisch wirkender Mittel eingesetzt werden. Bei Reaktivfarbstoffen auf Wolle kommen neben der Fixierung im stark sauren und schwach sauren Bereich auch die Fixierung im neutralen und schwach alkalischen Bereich in Betracht. Die Säurefarbstoffe und Metallkomplex-Farbstoffe werden zum Färben von Wolle oder Polyamidfasern bzw. von Mischungen aus diesen Fasern, die Dispersionsfarbstoffe zum Färben von Polyamidfasern und modifizierten Polyesterfasern eingesetzt. Kationische Farbstoffe können zum Färben sowohl von sauer modifizierten Synthesefasern als auch von Polyacrylnitrilfasern (z.B. im Gelzustand) ggfs. in Gegenwart von Fixierbeschleunigern), verwendet werden. Als modifizierte Polyesterfasern kommen sowohl die sauermodifizierten Polyesterfasern als auch carrierfrei färbbare Fasern aus mit Hydroxycarbonsäuren oder aliphatischen Dicarbonsäuren modifiziertem Polyäthylenterephthalat oder aus einem mit Polyäthylenoxid in Form eines Blockpolymeren modifizierten Polyäthylenterephthalat in Frage.

Die nachstehenden Beispiele sollen das erfindungsgemäße Verfahren erläutern ohne es in irgendeiner Weise auf die in den Beispielen offenbarten Merkmale einzuschränken.

### Beispiel 1

Ein Baumwollfrottiergewebe wird bei einer Flottenaufnahme von 70% mit einer wäßrigen Flotte von 20°C bestehend aus
3 g/l Farbstoff (Soluble Vat Green I/C.I. 59826)
0,5 g/1 Soda kalz.
1 g/1 eines Netzmittels aus Alkansulfonat als wesentlichem Bestandteil
8 gll Natriumnitrit
1 gll eines Imprägnierhilfsmittels (Anlagerungsprodukt von 8,5 Mol Äthylenoxid an 1 Mol Nonylphenol)
geklotzt und 30 Sekunden bei 80°C Naßtemperatur und 110°C Trockentemperatur in einer Kammer behandelt. Dann wird das Gewebe mit einer wäßrigen Flotte enthaltend 20 ml/l Schwefelsäure (96%ig) und 1 g/l eines Dispergiermittels (sulfonsaures Formaldehydkondensationsprodukt) behandelt und schließlich nach einem Luftgang von 60 Sekunden wie üblich nachbehandelt.

Es resultiert eine grüne Färbung mit guter Farbstoffausbeute und guten Echtheitseingenschaften.

Die Farbstoffausbeute entspricht derjenigen einer Färbung, die in einer 100%igen Dampfatmosphäre 30 Sekunden bei 103 bis 105°C gedämpft und anschließend entwickelt wurde.

Fixiert man alternativ während 2 Minuten bei 60°C Naßtemperatur und 110°C Trockentemperatur, so erzielt man eine Färbung mit gleicher Farbstoffausbeute.

Läßt man das geklotzte Gewebe lediglich 30 Sekunden bei Raumtemperatur (20°C) verweilen und entwickelt dann, wie beschrieben, mit Schwefelsäure, so erhält man lediglich eine sehr helle Färbung.

### Beispiel 2

Ein Baumwollfrottiergewebe wird bei einer Flottenaufnahme von 87% und einer Warengeschwindigkeit von 30 m/min mit einer Klotzflotte von 20°C bestehend aus
16 gll einer Farbstoffmischung bestehend aus den Farbstoffen der Formeln
10 gll des Farbstoffs der Formel
9 g/I des Farbstoffs der Formel
30 g/l Glaubersalz kalz.
15 ml/l Natronlauge 38°Be (32,5%ig)
3 g/l eines Netzmittels aus Alkansulfonat als wesentlichen Bestandteil
geklotzt und 40 Sekunden bei einer Naßtemperatur von 80°C und einer Trockentemperatur von 120°C in einer Kammer behandelt. Das Gewebe verläßt den Fixierraum mit einer Feuchte von 81%. Nach der überlichen Nachbehandlung erhält man eine Braunfärbung mit guten Echtheitseigenschaften.

Fixiert man in einer 100%igen Dampfatmosphäre während 40 Sekunden bei 103°C, so resultiert eine Färbung mit deutlich geringerer Ausbeute (Farbstärkeverhältnis etwa 70:100).

### Beispiel 3

Ein Baumwollgewebe wird bei einer Flottenaufnahme von 70% mit einer wäßrigen Flotte von 25°C bestehend aus -
150 g/l der Flüssigmarke des Farbstoffs C.I. Leuco Sulphur Brown 96
3 g/l Natriumhydrogensulfat
5 g/l eines Stabilisierungsmittels gegen Reoxidation (Natriumpolysulfidlösung)
3 g/l eines Netzmittels auf Basis einer Mischung schaumarmer anionischer Tenside geklotzt und 60 Sekunden bei einer Naßtemperatur von 90°C und einer Trockentemperatur von 120°C in einer Kammer behandelt. Anschließend wird kalt gespült, mit Wasserstoffperoxid bei 40°C oxidiert und zunächst bei 40°C, dann bei 70°C gespült.

Man erhält eine dunkelbraune Färbung, die sich in Farbton und Färbausbeute von einer Färbung, die während 60 Sekunden bei 103°C in einer 100%igen Dampfatmosphäre fixiert wurde, praktisch nicht unterscheidet.

### Beispiel 4

Ein mercerisiertes Baumwollgewebe wird bei einer Flottenaufnahme von 65% mit einer wäßrigen Flotte von 20°C bestehend aus
50 g/l des Farbstoffs der Formel
8 ml/l Natronlauge 38°Be (32,5%ig)
12 g/l Soda kalz.
3 g/l eines Netzmittels aus Alkansulfonat als wesentlichem Bestandteil
geklotzt und 40 Sekunden bei einer Naßtemperatur von 80°C und einer Trockentemperatur von 120°C in einer Kammer fixiert und wie üblich nachbehandelt.

Man erhält eine scharlachrote Färbung mit guten Echtheitseigenschaften.

Führt man dagegen den Fixierprozeß bei 103°C während 60 Sekunden in 100%iger Dampfatmosphäre durch, so erhält man eine deutlich hellere Färbung.

### Beispiel 5

Ein mercerisiertes Baumwollgewebe wird bei einer Flottenaufnahme von 65% mit einer wäßrigen Flotte von 20°C bestehend aus
60 g/I des Farbstoffs der Formel
8 ml/l Natronlauge 38°Be' (32,5%ig)
10 g/1 Soda kalz.
3 g/l eines Netzmittels aus Alkansulfonat als wesentlichen Bestandteil
geklotzt und 40 Sekunden bei einer Naßtemperatur von 80°C und einer Trockentemperatur von 120°C in einer Kammer fixiert und wie üblich nachbehandelt.

Man erhält eine Rotfärbung mit guten Echtheitseigenschaften.

Fixiert man während 60 Sekunden bei 103°C in 100%iger Dampfatmosphäre, so erhält man eine deutlich hellere Färbung.

### Beispiel 6

Ein mercerisiertes Baumwollgewebe wird bei einer Flottenaufnahme von 65% mit einer wäßrigen Flotte von 20°C bestehend aus
20 g/l des Farbstoffs der Formel
20 g/l Soda kalz.
20 g/l Glaubersalz
2 g/I eines Netzmittels aus Alkansulfonat als wesentlichem Bestandteil
geklotzt und 40 Sekunden bei einer Naßtemperatur von 80°C und einer Trockentemperatur von 120°C in einer Kammer fixiert und wie üblich nachbehandelt.

Man erhält eine echte Scharlachfärbung.

Fixiert man während 40 Sekunden bei einer Temperatur von 105°C in 100%iger Dampfatmosphäre, so erhält man eine deutlich hellere Färbung.

### Beispiel 7

Ein Baumwollgewebe wird bei einer Flottenaufnahme von 80% mit einer wäßrigen Flotte von 20°C bestehend aus
150 g/l des Farbstoffs C.I. Leuco Sulphur Blue 19
3 g/l eines Netzmittels auf Basis einer Mischung aus schaumarmen anionischen Tensiden
3 g/l Natriumhydrogensulfat
20 g/l eines Stabilisierungsmittels gegen Reoxidation (Natriumpolysulfidlösung)
geklotzt und 90 Sekunden bei einer Naßtemperatur von 80°C und einer Trockentemperatur von 110°C in einer Kammer behandelt und anschließend mit einer wäßrigen Lösung von 2 ml/l Wasserstoffproxid bei 40°C oxidiert, dann zunächst bei 40°C und daraufhin bei 70°C warm und anschließend kalt gespült.

Man erhält eine Blaufärbung mit guten Echtheitseigenschaften.

### Beispiel 8

20 g/l des Farbstoffs der Formel werden mit 20 ml/1 Natronlauge 38°Be (32,5%ig) 1 Minute lang bei 20°C behandelt und anschließend durch Schwefelsäurezusatz auf den pH-Wert 2,5 eingestellt.

Ein Wollflanellgewebe wird bei einer Flottenaufnahme von 100% mit einer wäßrigen Flotte von 20°C bestehend aus dem wie vorstehend beschrieben behandelten Farbstoff,
150 g/l Harnstoff
10 g/l eines Netzmittels (Additionsprodukt von 5 Mol Äthylenoxid an 1 Mol Isotridecylalkohol)
20 mlll Isopropanol
geklotzt und anschließend 200 Sekunden bei einer Naßtemperatur von 95°C und einer Trockentemperatur von 125°C in einer Kammer behandelt. Anschließend wird kalt gespült und bei 80°C einer Emulgator-Wäsche unterzogen.

Man erhält eine leuchtende Schlarachfärbung mit guten Echtheitseigenschaften ohne Grauschleier.

### Beispiel 9

Ein Baumwoll-Cordgewebe wird bei einer Flottenaufnahme von 75% mit einer wäßrigen Flotte von 20°C bastehend aus
75 g/l Farbstoff (C.I. Solubilized Sulphur Brown 51)
3 g/I eines Netzmittels auf Basis eines Gemsiches aus schaumarmen anionischen Tensiden
25 g/l Soda kalz.
115 g/l Natriumhydrogensulfat
20 g/1 eines Stabilisierungsmittels gegen Reoxidation (Natriumpolysulfidlösung)
geklotzt und anschließend 90 Sekunden bei einer Naßtemperatur von 85°C und einer Trockentemperatur von 130°C in einer Kammer behandelt. Anschließend wird kalt gespült, mit Wasserstoffperoxid bei 40°C oxidiert und dann bei 40°C und 70°C gespült.

Man erhält eine Braunfärbung mit guten Eigenschaften.

## Patentansprüche

1. Verfahren zum kontinuierlichen Färben von textilen Warenbahnen, wobei die Warenbahn mit einer wäßrigen Flotte, die gelöste und/oder dispergierte Farbstoffe enthält, bei einer Temepratur zwischen 20 und 95°C imprägniert und abgequetscht wird und die Farbstoffe in einem Dampf-/Luft-Gemisch fixiert werden, dadurch gekennzeichnet, daß die imprägnierte Warenbahn vor der Farbstoff-Fixierung nicht zwischengetroccknet wird, die Trockentemperatur des Dampf-/Luft-Gemisches zwischen 110 und 140°C gehalten wird, der Dampfgehalt des Dampf-/Luft-Gemisches so bemessen wird, daß die Naßtemperatur der feuchten Warenbahn zwischen 50 und 95°C liegt, und die Fixierzeit mindestens 20 Sekunden beträgt.

2. Verfahren nach Anspruch 1, dadurch gekennzeichnet, daß man mit Reaktivfarbstoffen, Säurefarbstoffen, 1:2-Metallkomplexfarbstoffen, LeucoKüpenester-Farbstoffen, Dispersionsfarbstoffen, kationischen Farbstoffen oder wasserlöslichen Schwefelfarbstoffen färbt.

3. Verfahren nach Anspruch 1, dadurch gekennzeichnet, daß man textile Warenhbahnen aus Cellulosefasern und deren Mischungen mit Synthesefasern, ferner aus Wolle und deren Mischungen mit Synthesefasern, Polyacrylnitrilfasern, Polyamidfasern oder modifizierten Polyesterfasern und deren Mischungen mit Cellulosefasern oder Wolle färbt.

## Claims

1. A process for the continuous dyeing of fabric webs, in which the fabric web is impregnated at a temperature between 20 and 95°C with an aqueous liquor which contains dissolved and/or dispersed dyestuffs and squeezed, and the dyestuffs are fixed in a steam/air mixture, which comprises fixing the dyestuff without the impregnated fabric having been dried at an intermediate stage, keeping the dry temperature of the steam/air mixture between 110 and 140°C, adjusting the steam content of the steam/air mixture in such a way that the wet temperature of the moist fabric web is between 50 and 95°C, and fixing the dyestuffs for at least 20 seconds.

2. The process as claimed in claim 1, wherein dyeing is carried out using reactive dyestuffs, acid dyestuffs, 1:2 metal complex dyestuffs, leuco vat ester dyestuffs, disperse dyestuffs, cationic dyestuffs or water-soluble sulfur dyestuffs.

3. The process as claimed in claim 1, wherein the fabric webs dyed consist of cellulose fibers and their mixtures with synthetic fibers, of wool and its mixtures with synthetic fibers, of acrylic fibers, of polyamide fibers, or of modified polyester fibers and their mixtures with cellulose fibers or wool.

## Revendications

1. Procédé pour la teinture continue de bandes de matière textile, dans lequel la bande de matière textile est imprégnée à une température comprise entre 20 et 95°C avec un bain aqueux contenant des colorants en solution et/ou en dispersion, et est exprimée, et dans lequel les colorants sont fixés dans un mélange de vapeur et d'air, caractérisé en ce que la bande de matière textile imprégnée ne subit aucun séchage intermédiaire avant le fixage du colorant, que la température sèche du mélange vapeur/air est maintenue entre 110 et 140°C, que la teneur du mélange vapeur/air en vapeur est ajustée de façon que la température humide de la bande de matière textile humide soit comprise entre 50 et 95°C, et que le temps de fixage est d'au moins 20 secondes.

2. Procédé selon la revendication 1, caractérisé en ce qu'on teint avec des colorants réactifs, des colorants acides, des colorants à complexe métallifère 1:2, des leucoesters de colorants de cuve, des colorants de dispersion, des colorants cationiques ou des colorants au soufre solubles dans l'eau.

3. Procédé selon la revendication 1, caractérisé en ce qu'on teint des bandes de matière textile en fibres de cellulose et leurs mélanges avec des fibres synthétiques, et de plus en laine et leurs mélanges avec des fibres synthétiques, en fibres de polyacrylonitrile, fibres de polyamides ou fibres de polyester modifiées ou leurs mélanges avec des fibres de cellulose ou de la laine.
